# EUROPÄISCHE PATENTSCHRIFT

(11) **EP 0 460 392 B1**
(45) Veröffentlichungstag und Bekanntmachung des Hinweises auf die Patenterteilung: **04.09.1996**
(21) Anmeldenummer: 91106755.1
(22) Anmeldetag: 26.04.1991
(51) Int. Cl.: B22F 3/10, C22C 1/08

(54) **Verfahren zur Herstellung aufschäumbarer Metallkörper**
Process for making foamed metal bodies
Procédé pour la production d'un corps en mousse métallique

(30) Priorität: 08.06.1990 DE 4018360; 21.01.1991 DE 4101630
(43) Veröffentlichungstag der Anmeldung: 11.12.1991
(73) Patentinhaber: FRAUNHOFER-GESELLSCHAFT ZUR FÖRDERUNG DER ANGEWANDTEN FORSCHUNG E.V., 80636 München (DE)
(72) Erfinder: Schrader, Hartmut, Dr.-Ing., W-2822 Schwanewede 1 (DE); Baumeister, Joachim, Dipl.-Phys., W-2820 Bremen 71 (DE)

(56) Entgegenhaltungen:
- GB-A- 939 612
- US-A- 3 087 807
- WORLD PATENT INDEX, FILE SUPPLIER Zusammenfassung AN-85-163640 Derwent Publications Ltd., London, GB & SU-A-1 129 027 (AS BELORELIABILITY) 15 Dezember 1984

## Beschreibung

Die Erfindung betrifft Verfahren zur Herstellung aufschäumbarer Metallkörper und deren Verwendung.

Aus der GB-A-939 612 ist ein Verfahren zur Herstellung aufschäumbarer Metallkörper bekannt, bei dem eine Mischung aus einem Metallpulver und einem gasabspaltenden Treibmittelpulver durch Strangpressen zu einem Körper bei erhöhter Temperatur und Druck geformt wird. Um die Zersetzung des Treibmittels zu vermeiden, muß die Kompaktierungstemperatur unterhalb der Zersetzungstemperatur des Treibmittels liegen.

Daneben ist aus der US-PS 3087807 ein Verfahren bekannt, bei dem eine Mischung aus einem Metallpulver und einem Treibmittelpulver mit einem Preßdruck von mindestens 80 MPa im ersten Schritt kalt kompaktiert und durch anschließendes Strangpressen sie um mindestens 87,5% umgeformt wird. Dieser hohe Umformgrad ist notwendig, damit durch die Reibung der Teilchen aneinander wahrend des Umformprozesses die Oxydhäute zerstört und die Metallteilchen miteinander verbunden werden. Dieses Verfahren ist aufgrund seines zweistufigen Kompaktierungsvorganges und des hohen Umformgrades aufwendig und auf durch Strangpressen herstellbare Halbzeuge beschränkt. Bei diesem Verfahren sind nur Treibmittel verwendbar, deren Zersetzungstemperatur oberhalb der Kompaktierungstemperatur liegt.

Daneben sind mehrere Verfahren bekannt, nach denen poröse Metallwerkstoffe hergestellt werden können. Eine einfache Methode zur Herstellung dieser Werkstoffe ist die Einmischung von gasabspaltenden Stoffen in Metallschmelzen. Durch die Temperatureinwirkung zersetzt sich das Treibmittel unter Freisetzung von Gas. Dieser Vorgang führt zur Aufschäumung der Metallschmelze. Nach Abschluß des Vorganges liegt ein aufgeschäumter Metallwerkstoff vor, welcher eine unregelmäßige, zufällige Form aufweist. Dieser Werkstoff kann durch entsprechende Verfahren zu Körpern gewünschter Form weiterverarbeitet werden. Es muß dabei jedoch beachtet werden, daß als Verfahren zur Weiterverarbeitung nur Trennverfahren in Frage kommen, und demnach nicht jeder beliebige Metallkörper aus einem solchen Metallwerkstoff geformt werden kann.

Aufgabe der vorliegenden Erfindung ist es, ein Verfahren zur Herstellung aufschäumbarer Metallkörper anzugeben, welches preisgünstig durchführbar, einfach in der Anwendung und gleichzeitig für Treibmittel mit niedriger Zersetzungstemperatur geeignet ist. Eine weitere Aufgabe der Erfindung ist es, eine Verwendung der so hergestellten aufschäumbaren Körper vorzuschlagen.

Diese Aufgabe ist durch die in den Ansprüchen 1 und 8 angegebene Erfindung gelöst. Die Unteransprüche 2 bis 7 und 9 bis 11 stellen vorteilhafte Weiterbildungen dar.

Danach wird zunächst eine Mischung aus einem oder mehreren Metallpulvern und einem oder mehreren gasabspaltenden Treibmittelpulvern hergestellt. Als Treibmittel können Metallhydride, wie z.B. Titanhydrid, Karbonate, z.B.Calziumcarbonat, Kaliumcarbonat, Natriumcarbonat, Natriumbicarbonat, Hydrate, z.B. Aluminiumsufathydrat, Alaun, Aluminiumhydroxid oder leicht verdampfende Stoffe, z.B. Quecksilberverbindungen oder pulverisierte organische Substanzen eingesetzt werden. Diese, intensiv durchmischte, Pulvermischung wird durch Heißpressen oder heißisostatisches Pressen zu einem kompakten, gasdichten Körper verdichtet. Bei dem Kompaktierungsvorgang ist erfindungsgemäß von ausschlaggebender Bedeutung, daß die Temperatur so hoch gewählt wird, daß die Verbindung zwischen den einzelnen Metallpulverteilchen überwiegend durch Diffusion erfolgt. Die Temperatur liegt oberhalb der Zersetzungstemperatur des Treibmittels. Weiterhin ist es wesentlich, daß der Druck so hoch gewählt wird, daß die Zersetzung des Treibmittels verhindert wird und ein kompaktierter Körper entsteht, bei dem die Metallteilchen sich in einer festen Verbindung untereinander befinden und einen gasdichten Abschluß für die Gasteilchen des Treibmittels bilden. Die Treibmittelteilchen werden also zwischen den miteinander verbundenen Metallteilchen "eingeschlossen", so daß sie erst bei einem späteren Schritt des Aufschäumens Gas frei setzen. Somit können auch Treibmittel eingesetzt werden, deren Zersetzungstempatur unterhalb der Kompaktierungstemperatur liegt. Durch die Anwendung des hohen Druckes, zersetzen sich diese Treibmittel nicht. Diese erfindungsgemäße Maßnahme erlaubt den Einsatz von Treibmitteln, deren Auswahl nur nach den Gesichtspunkten der Verträglichkeit mit dem gewählten Metallpulver bzw. nach den Gesichtspunkten der Wirtschaftlichkeit des Verfahrens gewählt werden können. Durch die geeignete Wahl der Verfahrens-Parameter Temperatur und Druck wird erreicht, daß ein Körper entsteht, welches eine gasdichte Struktur aufweist. Weiterhin wird dadurch, daß das Treibgas zwischen den Metallteilchen "eingeschlossen" bleibt, verhindert, daß es vorzeitig aus dem kompaktierten Körper entweicht. Demnach sind die erforderlichen Treibmittelmengen gering. So reichen Treibmittelanteile in der Größenordnung von wenigen Zehntel Gewichtsprozent aus, weil der kompaktierte Körper vollständig verdichtet ist und das Treibgas nicht entweichen kann. Als besonders günstig haben sich Teilmittelmengen von 0,2 bis 1% erwiesen.Es muß nur die Menge Treibmittel zugegeben werden, die zur Herstellung einer Schaumstruktur notwendig ist. Das führt zur Kostenersparnis. Weiterhin ist es vorteilhaft, daß , aufgrund der gewählten hohen Temperatur und der Anwendung des hohen Druckes der Kompaktierungsvorgang in kurzer Zeit erfolgt.

Ein vorteilhaftes Merkmal des erfindungsgemäßen Verfahrens ist, daß nach Beendigung des Heißkompaktierungsvorganges sowohl die Wärmeeinwirkung als auch die Druckeinwirkung gleichzeitig aufgehoben werden. Der noch heiße Metallkörper behält seine Form, obwohl keine Druckeinwirkung mehr stattfindet. Das bedeutet, daß die Metallteilchen einen solchen dichten Abschluß für die Treibmittelpulverteilchen bilden, daß keine Expansion des Treibmittels, auch bei erhöhter Temperatur stattfindet. Der so hergestellte Metallkörper ist formstabil und behält seine Form auch unter erhöhter Temperatur und ohne Druckeinwirkung.

Zur Festigkeitssteigerung der Metallkörper sieht die Erfindung die Zugabe von Verstärkungskomponenten in Form von Fasern oder Partikel aus geeigneten Materialien, wie z.B. Keramik vor. Diese werden vorteilhafterweise den Ausgangspulvern beigemischt. Dazu sollten insbesondere die Ausgangsmaterialien und die Aufschäumparameter so gewählt werden, daß eine gute Benetzung der Verstärkungskomponenten durch die Metallmatrix gewährleistet ist. Es ist vorteilhaft, wenn die Fasern bzw. Partikel beschichtet sind (z.B. mit Nickel). Dies gewährleistet, daß die Kräfte aus der Metallmatrix in die Partikel/Faser eingeleitet werden.

Gemäß einer Ausführungsform sieht das erfindungsgemäße Verfahren vor, daß sofern eine Ausrichtung der Verstärkung entlang einer Vorzugsrichtung vorliegen soll, diese durch Umformung des aufschäumbaren Körpers bewirkt werden kann. Diese Umformung kann z.B. durch Strangpressen oder Walzen erfolgen.

In vorteilhafter Ausgestaltung sieht die Erfindung vor, daß zwei oder mehrere Treibmittel mit unterschiedlichen Zersetzungstemperaturen dem Metallpulver zugemischt werden. Wird ein aus dieser Pulvermischung hergestellter aufschäumbarer Körper erhitzt, so zersetzt sich zunächst das Treibmittel mit der niedrigeren Temperatur und bewirkt ein Aufschäumen. Wird die Temperatur weiter erhöht, zersetzt sich das Treibmittel mit der nächsthöherer Zersetzungstemperatur und bewirkt ein weiteres Aufschäumen. Das Aufschäumen erfolgt in zwei oder mehreren Stufen. Solche stufenweise expandierenden aufschäumbaren Metallkörper finden eine besondere Anwendung, z.B. im Brandschutz.

Ein besonderer Vorteil des erfindungsgemäßen Verfahrens besteht darin, daß es nun möglich ist, Körper herzustellen, welche über ihren Querschnitt eine sich kontinuierlich oder diskontinuierlich verändernde Dichte aufweisen, sogenannte gradierte Werkstoffe. Dabei wird eine Zunahme der Dichte zum Rand des aufschäumbaren Körpers hin bevorzugt, da hier die primäre Beanspruchung erfolgt. Weiterhin bietet ein aufschäumbarer Körper mit einer massiven Deckschicht oder einer Deckschicht höheren Dichte Vorteile hinsichtlich des Fügens und des Verbindens mit artgleichen oder artfremden Werkstoffen. Wird der Vorgang des Heißkompaktierens in einer Form durchgeführt, wobei die Pulvermischung ganz oder teilweise durch ein treibmittelfreies Metall oder Metallpulver umgeben ist, so bilden die treibmittelfreien Metallschichten jeweils eine feste, wenig poröse Außenschicht bzw. Bodenschicht oder Deckschicht, zwischen denen sich eine Schicht befindet, welche nach einem Aufschäumvorgang eine hochporöse Metallschaumschicht bildet. Durch das Herstellen des aufschäumbaren Metallkörpers derart, daß der Pulvermischung ein treibmittelfreies Metallstück vorgelagert ist und die Pulvermischung stranggepreßt wird, entsteht ein aufschäumbarer Körper, der mit dem Massivmaterial zusammengepreßt ist und das Massivmaterial den aufschäumbaren Körper in Form einer äußeren Schicht umschließt.

Der nach dem erfindungsgemäßen Verfahren hergestellte aufschäumbare Metallkörper kann zur Herstellung eines porösen Metallkörpers verwendet werden. Dies geschieht durch Aufheizen des aufschäumbaren Körpers auf eine Temperatur oberhalb der Zersetzungstempratur des Treibmittels, wobei derselbe Gas freisetzt, und anschließendes Abkühlen des so aufgeschäumten Körpers. Vorteilhaft ist, wenn die Aufheiztemperatur im Temperaturbereich des Schmelzpunktes des verwendeten Metalles liegt bzw. oberhalb oder im Solidus-Liquidus Intervall der verwendeten Legierung.

Die Aufheizraten des Halbzeuges beim Aufschäumvorgang liegen in üblichen Grenzen, d.h. sie betragen etwa 1 - 5° C pro sec. Hohe Aufheizgeschwindigkeiten sind nicht notwendig, da das Gas ohnehin nicht entweichen kann. Diese üblichen Aufheizgeschwindigkeiten sind ein weiteres zur Kostensenkung führendes Merkmal der Erfindung. Selbstverständlich ist, daß in Einzelfällen, z.B. zur Erzielung kleiner Porengröße, eine hohe Aufheizgeschwindigkeit vorteilhaft ist.

Das erfindungsgemäße Verfahren sieht weiterhin vor, daß nach dem Aufschäumen die Abkühlgeschwindigkeit so gewählt werden muß, daß kein weiterer Aufschäumvorgang vom Inneren des Körpers aus stattfindet. Bei größeren Teilen muß also die Abkühlgeschwindigkeit höher gewählt werden, als bei kleineren, sie muß dem Probenvolumen angepaßt sein.

Eine weitere vorteilhafte Ausgestaltung des erfindungsgemäßen Verfahrens sieht vor, daß durch die geeignete Wahl der Aufschäumparameter Zeit und Temperatur die Dichte des porösen Metallkörpers variiert werden kann. Wird der Aufschäumvorgang nach einer bestimmten Zeit bei konstanter Temperatur unterbrochen, so ergibt sich eine bestimmte Dichte. Wird der Aufschäumvorgang länger fortgesetzt, so führt dies zu anderen Dichtewerten. Wichtig ist, daß bestimmte Grenzwerte beachtet werden: Eine maximal zulässige Aufschäumzeit, nach deren Überschreitung das bereits aufgeschäumte Material kollabiert, soll beachtet werden.

Das Aufschäumen des Halbzeuges erfolgt frei, wenn keine Endform vorgegeben ist. Das Aufschäumen kann auch in einer Form erfolgen. In diesem Fall nimmt der fertige poröse Metallkörper die vorgegebene Gestalt an. Es ist also nach dem erfindungsgemäßen Verfahren möglich, auch Formteile aus porösem metallischen Werkstoff herzustellen.

Der durch das Aufschäumen des so beschaffenen Halbzeuges hergestellte Metallkörper weist eine überwiegend geschlossene Porösität auf; die Metallkörper schwimmen im Wasser. Die dabei entstehenden Poren sind gleichmäßig im gesamten Metallkörper verteilt, sie weisen auch eine annähernd einheitliche Größe auf. Die Porengröße kann während des Aufschäumvorganges durch die Zeit, in welcher der Metallschaum expandieren kann, eingestellt werden. Die Dichte des porösen Metallkörpers kann den Erfordernissen entsprechend angepaßt werden. Dies kann nicht nur, wie bereits beschrieben, durch die geeignete Wahl der Aufschäumparameter erfolgen, sondern auch durch eine geeignete Zugabe des Treibmittels. Durch die Wahl der Parameter Temperatur und Zeit, bei welchen das Aufschäumen erfolgt, kann die Festigkeit und die Duktilität des porösen Metallkörpers variiert werden. Die Beeinflussung der beiden genannten Eigenschaften geschieht ohnehin durch die Einstellung der erwünschten Porengröße. Selbstverständlich ist, daß die Eigenschaften des fertigen metallischen Körpers, vor allem von der Wahl der Ausgangsmaterialien abhängig sind.

Das Verformungsvermögen des kompaktierten Halbzeuges ist mit dem des massiven Ausgangsmetalles vergleichbar. Auch in seinem äußeren Aussehen unterscheidet sich das Halbzeug nicht von dem des Ausgangsmetalls. Das Halbzeug kann demnach durch bekannte Umformverfahren zu Halbzeugen beliebiger Geometrien verarbeitet werden. Es kann zu Blechen, Profilen etc. umgeformt werden. Es ist nahezu jedem Verformungsverfahren zugänglich, das unter Beachtung der Zersetzungstemperatur stattfindet. Erst beim auf den Umformvorgang stattfindenden Erwärmen des Halbzeuges auf Temperaturen oberhalb der Zersetzungstemperatur des verwendeten Treibmittels erfolgt das Aufschäumen.

Wird ein gemäß der Ausführungsform nach dem Anspruch 6 hergestellte Körper zur Herstellung eines porösen Metallkörpers verwendet, so umgibt nach dem Aufschäumen eine wenig poröse äußere Schicht einen Kern aus hochporösem geschäumten Metall. Eine weitere Verwendung des aufschäumbaren Körpers ist die Herstellung von Metallschäumen mit fester Außenschicht. Der aufschäumbare Körper wird dabei zunächst durch geeignete Umformverfahren zu einem zylindrischen Stab umgeformt, dieser in ein zylindrisches Rohr eingeführt und anschließend aufgeschäumt. Dieses Verfahren läßt sich auch auf andere Hohlprofile und Formteile übertragen. Weiterhin ist es möglich, einen Integralschaumkörper dadurch herzustellen, daß die Expansion des aufschäumbaren Körper durch feste Wandungen behindert wird. Sobald die Oberfläche eines zunächst frei expandierenden Schaumes die Wandungen berührt, werden die oberflächennahen Poren durch den inneren Druck des von Innen nachschäumenden Materials flachgedrückt und so der zunächst hochporöse äußere Rand des Formteiles wieder verdichtet. Die Dicke dieses äußeren Randes, welche eine gegenüber dem Werkstückinneren erhöhte Dichte besitzt, kann gesteuert werden über die Zeitdauer in welcher nach dem Kontakt mit den Wandungen das Material von Innen nachschäumen kann, bevor das Formte schließlich abgekühlt wird, wodurch das Nachschäumen abgebrochen wird. Schließlich sind Verfahren möglich, bei denen die Oberfläche des erfindungsgemäßen aufschäumbaren Körpers oder des expandierenden Schaumes durch Kühlung daran gehindert wird, so stark wie in den nichtgekühlten Bereichen aufzuschäumen. Dabei kann die Kühlung durch geeignete Kühlmedien oder durch Kontakt mit kalten Materialien bewirkt werden. Die Kühlung kann auf die gesamte Oberfläche oder auch nur auf Teilbereiche einwirken.

Integralschaumartige Metallkörper lassen sich durch Bekleben eines Metallschaumes mit artgleichen oder artfremden Werkstoffen herstellen. Neben dem Kleben sind auch andere Fügeverfahren und Befestigungsverfahren (Löten, Schweißen, Anschrauben) anwendbar. Schließlich kann ein Metallschaum auch mit Metallschmelzen oder anderen, zunächst flüssigen und dann erstarrenden oder erhärtenden Materialien umgossen werden.

In den nachfolgenden Beispielen wird der Verlauf der erfindungsgemäßen Verfahren und einer Verwendung des nach dem erfindungsgemäßen Verfahren hergestellten aufschäumbaren Körper dargestellt:

### Beispiel 1

Eine Pulvermischung der Zusammensetzung AlMg1 mit 0,2 Gewichtsprozent Titanhydrid wurde in eine Heißpreßvorrichtung gefüllt und unter einem Druck von 60 MPa auf eine Temperatur von 500°C erwärmt. Nach einer Haltezeit von 30 Minuten wurde die Probe entlastet, ausgebaut und abgekühlt. Das Aufschäumen erfolgte durch Erwärmung der Probe in einem auf 800°C vorgeheizten Laborofen. Die Dichte des entstandenen Aluminiumschaumes lag bei ca. 0,55 g/cm³.

### Beispiel 2:

Eine Pulvermischung der Zusammensetzung AlMg2 mit 0,2 Gewichtsprozent Titanhydrid wurde in der Heißpreßvorrichtung unter einem Druck von 100 MPa und einer Temperatur von 550°C kompaktiert und nach einer Haltezeit von 20 Minuten entlastet und ausgebaut. Das anschließende Aufschäumen der Probe erfolgte durch Erwärmung der Probe in einem auf 800° C vorgeheizten Laborofen und führte zu einem Schaum der Dichte 0,6 g/cm³.

### Beispiel 3:

Eine Pulvermischung aus Reinaluminiumpulver und 1,5 Gewichtsprozent Natriumbicarbonat (NaHCO3) wurde in eine Heißpreßvorrichtung gefüllt und unter einem Druck von 150 MPa auf eine Temperatur von 500°C erwärmt. Nach einer Haltezeit von 20 Minuten wurde die Probe ausgebaut und in einem auf 850°C vorgeheizten Ofen aufgeschäumt. Die Dichte des entstandenen Aluminiumschaums lag bei 1,3 g/cm³.

### Beispiel 4:

Eine Pulvermischung aus Reinaluminiumpulver und 2 Gewichtsprozent Aluminiumhydroxid wurde in die Heißpreßvorrichtung gefüllt und unter einem Druck von 150 MPa auf eine Temperatur von 500°C erwärmt. Nach einer Haltezeit von 25 Minuten wurde die Probe ausgebaut und in einem auf 850°C vorgeheizten Ofen aufgeschäumt. Die Dichte des entstandenen Aluminiumschaums betrug 0,8 g/cm³.

### Beispiel 5:

Ein Bronzepulver der Zusammensetzung 60% Cu und 40% Sn wurde mit 1 Gewichtsprozent Titanhydridpulver vermischt und diese Pulvermischung bei einer Temperatur von 500°C und einem Druck von 100 MPa 30 Minuten lang kompaktiert. Anschließend wurde die kompaktierte Probe in einem auf 800° C vorgeheizten Ofen erwärmt und dadurch aufgeschäumt. Der resultierende Bronzeschaum hatte eine Dichte von etwa 1,4 g/cm³.

### Beispiel 6:

Eine Mischung aus 70 Gewichtsprozent Kupferpulver und 30 Gewichtsprozent Aluminiumpulver wurde mit 1 Gewichtsprozent Titanhydrid vermischt und diese Pulvermischung bei einer Temperatur von 500°C und einem Druck von 100 MPa 20 Minuten lang kompaktiert. Anschließend wurde die kompaktierte Probe in einem auf 950°C vorgeheizten Ofen erwärmt und dadurch aufgeschäumt. Die Dichte dieser geschäumten Kupferlegierung lag unter 1 g/cm³.

Weitere Versuche zur Herstellung von Nickelschaum haben bereits zu ersten brauchbaren Ergebnissen geführt.

Ein Ausführungsbeispiel des erfindungsgemäßen Verfahrens ist in den Figuren 1 und 2 dargestellt. Es zeigen:
- Fig. 1: das Herstellen eines aufschäumbaren Integralmetallkörpers in einer Form;
- Fig. 2: das Herstellungsverfahren eines aufschäumbaren Integralmetallkörpers durch Strangpressen.
- Fig. 3: eine schematische Darstellung des erfindungsgemäßen Verfahrens und dessen Verwendung;

Wie aus Fig. 1 ersichtlich, wird in eine Heißpreßvorrichtung 1 eine Schicht 2 aus treibmittelfreiem Metallpulver eingefüllt, anschließend eine Schicht aus treibmittelhaltigem Metallpulver 3 und schließlich wiederum eine Schicht 2' aus treibmittelfreiem Metallpulver. Nach Durchführung des erfindungsgemäßen Kompaktierungsverfahrens wird ein Preßling 4 erhalten, welcher gegebenenfalls zu einem weiteren Körper 5 umgeformt werden kann. Dieser Körper kann anschließend auch zu einem Körper 6 aufgeschäumt werden. Dabei bilden die treibmittelfreien Metallschichten jeweils eine feste, wenig poröse Bodenschicht 7 bzw. Deckschicht 8, zwischen denen sich eine hochporöse Metallschaumschicht 9 befindet.

Ein weiteres Verfahren zur Herstellung von Integralschäumen ist in Fig. 2 dargestellt. Hier wird die Öffnung 19 eines Strangpreßwerkzeuges 11 zunächst durch eine Scheibe aus massivem Metallstück 12 abgedeckt. Anschließend wird der Preßraum des Werkzeuges mit treibmittelhaltigem Metallpulver 13 gefüllt und die Pulvermischung unter einen Druck von etwa 60 MPa gesetzt. Durch Aufheizen des Werkzeuges mitsamt der Pulvermischung 13 wird die letztere verdichtet. Danach wird der Preßdruck so weit erhöht, daß der zentrale Bereich der Massivmetallplatte 12, welche die Öffnung 10 des Werkzeuges verschließt, durch diese Öffnung 10 hindurchfließt und diese so freigibt. Im weiteren Verlauf des Preßvorganges wird das aufschäumbare Halbzeug 14 gemeinsam mit dem Massivmaterial 12 durch die Öffnung 10 gepreßt, wobei das Massivmaterial 12 den aufschäumbaren Körper in Form einer äußeren Schicht 13 umschließt. Nach dem Aufschäumen dieses Verbundkörpers umgibt eine wenig poröse Schicht einen Kern aus hochporösem geschäumten Metall.

In Fig. 3 ist eine schematische Darstellung des erfindungsgemäßen Verfahrens und eine Anwendung widergegeben: Ein Metallpulver 15 wird mit einem Treibmittelpulver 16 intensiv vermischt. Die so erhaltene Mischung 17 wird in einer Presse 18 unter Druck und Temperatureinfluß kompaktiert. Nach dem Kompaktieren entsteht ein Halbzeug 19. Das Halbzeug 19 kann beispielsweise zu einem Blech 20 umgeformt werden. Anschließend kann das Blech 20 durch Temperatureinwirkung zu einem fertigen porösen Metallkörper 21 aufgeschäumt werden.

## Patentansprüche

1. Verfahren zur Herstellung aufschäumbarer Metallkörper, bei dem eine Mischung aus mindestens einem Metallpulver und mindestens einem gasabspaltenden Treibmittelpulver hergestellt und zu einem Halbzeug heißkompaktiert wird **dadurch gekennzeichnet, daß** die Heißkompaktierung bei einer Temperatur oberhalb der Zersetzungstemperatur des Treibmittels stattfindet, wobei die Verbindung der Metallpulverteilchen überwiegend durch Diffusion erfolgt und bei einem Druck, der hoch genug ist, um die Zersetzung des Treibmittels zu verhindern derart, daß die Metallteilchen sich in einer festen Verbindung untereinander befinden und einen gasdichten Abschluß für die Gasteilchen des Treibmittels darstellen.

2. Verfahren nach Anspruch 1 **dadurch gekennzeichnet, daß** nach Beendigung des Heißkompaktierungsvorganges die Wärmeeinwirkung und die Druckeinwirkung gleichzeitig aufgehoben werden und daß die vollständige Abkühlung des metallischen Körpers ohne Druckeinwirkung erfolgt.

3. Verfahren nach Anspruch 1 **dadurch gekennzeichnet,** daß der Pulvermischung Verstärkungskomponenten wie hochfeste Fasern, insbesondere auf keramischer Basis oder Keramikpartikel beigemischt sind.

4. Verfahren nach Anspruch 3 **dadurch gekennzeichnet,** daß dem Schritt des Heißkompaktierens sich ein Verfahrensschritt anschließt, bei dem die Verstärkungskomponenten in einer Vorzugsrichtung ausgerichtet werden.

5. Verfahren nach einem oder mehreren der vorangegangenen Ansprüche **dadurch gekennzeichnet,** daß mindestens zwei Treibmittelpulver mit unterschiedlichen Zersetzungstemperaturen verwendet werden.

6. Verfahren nach Anspruch 1, **dadurch gekennzeichnet, daß** das Heißkompaktieren in einer Form erfolgt, wobei die Pulvermischung ganz oder teilweise durch ein treibmittelfreies Metall oder Metallpulver umgeben ist.

7. Verfahren nach Anspruch 1 **dadurch gekennzeichnet,** daß das Heißkompaktieren durch Strangpressen erfolgt, wobei der Pulvermischung ein treibmittelfreies Metallstück vorgelagert ist.

8. Verwendung des im Verfahren nach einem oder mehreren der vorangegangenen Ansprüche hergestellten metallischen Körpers zur Herstellung eines porösen Metallkörpers durch Aufheizen auf eine Temperatur oberhalb der Zersetzungstemperatur des Treibmittels und anschließendes Abkühlen des so aufgeschäumten Körpers.

9. Verwendung des im Verfahren nach einem oder mehreren der vorangegangenen Ansprüche 1 bis 7 hergestellten metallischen Körpers zur Herstellung eines porösen Metallkörpers durch Aufheizen auf eine Temperatur oberhalb der Zersetzungsrtemperatur des Treibmittels im Temperaturbereich des Schmelzpunktes des verwendeten Metalles bzw. im Solidus-Liquidus Intervall der verwendeten Legierung und anschließendes Abkühlen des so aufgeschäumten Körpers.

10. Verwendung des im Verfahren nach einem oder mehreren der vorangegangenen Ansprüche 1 bis 7 hergestellten metallischen Körpers zur Herstellung eines porösen Metallkörpers durch Aufheizen auf eine Temperatur oberhalb der Zersetzungstemperatur des Treibmittels, wobei beim Aufschäumen des metallischen Körpers unterschiedliche Temperatur- und Zeitwerte in Abhängigkeit von der zu erreichenden Dichte des herzustellenden Metallkörpers eingestellt und anschließendes Abkühlen des so aufgeschäumten Körpers.

11. Verwendung des im Verfahren nach einem oder mehreren der vorangegangenen Ansprüche 1 bis 7 hergestellten metallischen Körpers zur Herstellung eines porösen Metallkörpers durch Aufheizen auf eine Temperatur oberhalb der Zersetzungstemperatur des Treibmittels, wobei die Aufheizgeschwindigkeit zwischen 1 und 5°C/sec beträgt und anschließendes Abkühlen des so aufgeschäumten Körpers mit einer Geschwindigkeit, die im Verhältnis zum Volumen des aufgeschäumten Körpers derart hoch ist, daß weiteres Aufschäumen abgebrochen wird.

## Claims

1. Method of producing foamable metal bodies, wherein a mixture of at least one metal powder and at least one gas-eliminating foaming agent powder is prepared and hot-compacted so as to form a semi-finished product, **characterized in that** said hot-compacting operation takes place at a temperature higher than the decomposition temperature of said foaming agent, with the particles of said metal powder being predominantly linked by diffusion and at a pressure sufficiently high for preventing said foaming agent from decomposing, such that the metal particles are fixedly linked to each other and constitute a gas-tight seal for the gas particles of said foaming agent.

2. Method according to Claim 1, **characterized in that** after termination of said hot-compacting operation the thermal and pressure influences are stopped simultaneously, and that the complete cooling of the metal body takes place without any pressure influence.

3. Method according to Claim 1, **characterized in** that reinforcing components such as highly resistant fibers, particularly on a ceramic basis, or ceramic particles are added to the powder mixture.

4. Method according to Claim 3, **characterized in** that said hot-compacting operation is joined by a step at which said reinforcing components are oriented along a preferential direction.

5. Method according to one or several of the preceding Claims, **characterized in** that at least two foaming-agent powders are used which present different decomposition temperatures.

6. Method according to Claim 1, **characterized in** that said hot-compacting operation takes place in a way that said powder mixture is surrounded, either completely or in parts, by a metal or metal powder free of foaming agent.

7. Method according to Claim 1, **characterized in** that said hot-compacting operation takes place by way of extrusion, with said powder mixture being preceded by a metal piece free of foaming agent.

8. Application of the metal body produced by the method according to one or several of the preceding Claims for producing a porous metal body by heating same to a temperature higher than the temperature of decomposition of the foaming agent, and by subsequent cooling of the body so foamed.

9. Application of the metal body produced by the method according to one or several of the preceding Claims 1 to 7 for producing a porous metal body by heating same to a temperature higher than the temperature of decomposition of the foaming agent, within the temperature range of the melting point of the used metal or within the solidus-liquidus interval of the used alloy, respectively, and by subsequent cooling of the body so foamed.

10. Application of the metal body produced by the method according to one or several of the preceding Claims 1 to 7 for producing a porous metal body by heating same to a temperature higher than the temperature of decomposition of the foaming agent, with different values being set for the temperature and the time during the operation of foaming the metal body, as a function of the density to be achieved for the metal body to be produced, and by subsequent cooling of the body so foamed.

11. Application of the metal body produced by the method according to one or several of the preceding Claims 1 to 7 for producing a porous metal body by heating same to a temperature higher than the temperature of decomposition of the foaming agent, with the heating rate ranging between 1 and 5 °C/sec, and by subsequent cooling of the body so foamed at a rate proportional to the volume of the foamed body, as high as to stop a further foaming operation.

## Revendications

1. Procédé à produire des corps métalliques à pouvoir moussant, dans lequel un mélange d'au moins une poudre métallique et au moins une poudre agent moussant, qui élimine des gaz, est préparé et compacté à chaud pour former un produit semi-fini, **caractérisé en ce que** ledit compactage à chaud se fait à une température plus haute que la température de décomposition dudit agent moussant, la combinaison des particules de ladite poudre métallique se faisant principalement par voie de diffusion et à une pression suffisamment haute afin d'empêcher la décomposition dudit agent moussant, de façon que les particules métalliques se trouvent en combinaison fixe entre eux et constituant une fermeture étanche au gaz pour les particules du gaz dudit agent moussant.

2. Procédé selon la revendication 1, **caractérisé en ce qu'**après l'achèvement de l'opération de compactage à chaud, l'effet thermique et l'effet de pression sont supprimés en même temps, et en ce que le refroidissement complet dudit corps métallique se fait sans aucune influence d'une pression.

3. Procédé selon la revendication 1, **caractérisé en ce** que des composants de renfort, comme des fibres à résistance élevée, en particulier à une base céramique, ou des particules céramiques, sont ajoutés audit mélange poudreux.

4. Procédé selon la revendication 3, **caractérisé en ce** que l'opération de compactage à chaud est suivie d'une opération dans laquelle lesdits composants de renfort sont orientés dans une direction préférentielle.

5. Procédé selon une ou plusieurs des revendications précédentes, **caractérisé en ce** qu'au moins deux poudres agents moussant, chacune à une température de décomposition différente, sont utilisées.

6. Procédé selon la revendication 1, **caractérisé en ce** que ledit compactage à chaud se fait en une telle forme que ledit mélange poudreux soit entouré, soit en total soit en partie, par un métal ou une poudre métallique sans agent moussant.

7. Procédé selon la revendication 1, **caractérisé en ce** que ledit compactage à chaud se fait par filage à la presse, à une pièce métallique sans agent moussant étant disposée en aval dudit mélange poudreux.

8. Utilisation du corps métallique produit par le procédé selon une ou plusieurs des revendications précédentes, pour la fabrication d'un corps métallique poreux par chauffage à une température plus haute que la température de décomposition de l'agent moussant, et par refroidissement suivant du corps ainsi fait mousser.

9. Utilisation du corps métallique produit par le procédé selon une ou plusieurs des revendications précédentes 1 à 7, pour la fabrication d'un corps métallique poreux par chauffage à une température plus haute que la température de décomposition de l'agent moussant, au dedans de la gamme de température du point de fusion du métal utilisé ou respectivement au dedans de l'intervalle solidus-liquidus de l'alliage utilisé, et par refroidissement suivant du corps ainsi fait mousser.

10. Utilisation du corps métallique produit par le procédé selon une ou plusieurs des revendications précédentes 1 à 7, pour la fabrication d'un corps métallique poreux par chauffage à une température plus haute que la température de décomposition de l'agent moussant, à ajustage des valeurs différentes pour la température et le temps, au cours de l'opération moussante du corps métallique, en fonction de la densité à achever pour le corps métallique à fabriquer, et par refroidissement suivant du corps ainsi fait mousser.

11. Utilisation du corps métallique produit par le procédé selon une ou plusieurs des revendications précédentes 1 à 7, pour la fabrication d'un corps métallique poreux par chauffage à une température plus haute que la température de décomposition de l'agent moussant, la vitesse de chauffage étant entre 1 et 5 °C/sec, et par refroidissement suivant du corps ainsi fait mousser, à une vitesse si grande, par rapport au volume du corps mousse, qu'une opération moussante ultérieure soit tronquée.
